# EUROPÄISCHE PATENTSCHRIFT

(11) **EP 2 061 926 B1**
(45) Veröffentlichungstag und Bekanntmachung des Hinweises auf die Patenterteilung: **19.01.2011**
(21) Anmeldenummer: 07802033.6
(22) Anmeldetag: 31.08.2007
(51) Int. Cl.: D06M 11/45, D06M 11/46, D06M 11/56, D06M 11/76, D06M 11/79, D06M 15/00, D06M 23/00, D01F 8/04

(54) **TEXTILPRODUKT UND VERFAHREN ZU SEINER HERSTELLUNG**
TEXTILE PRODUCT AND PRODUCTION THEREOF
PRODUIT TEXTILE ET PROCÉDÉ POUR SA FABRICATION

(30) Priorität: 31.08.2006 DE 102006042635
(43) Veröffentlichungstag der Anmeldung: 27.05.2009
(73) Patentinhaber: TWD Fibres Gmbh, 94469 Deggendorf (DE)
(72) Erfinder: DAUNER, Martin, 73730 Esslingen/Neckar (DE); HUNDT, Wolfgang, 94560 Offenberg-Neuhausen (DE); STEGMAIER, Thomas, 73277 Owen (DE); VON ARNIM, Volkmar, 73230 Kirchheim (DE); OBERHOFFNER, Sven, D-71384 Weinstadt (DE)
(74) Vertreter: Patentanwälte Ruff, Wilhelm, Beier, Dauster & Partner
(86) Internationale Anmeldenummer: PCT/EP2007/007615
(87) Internationale Veröffentlichungsnummer: WO 2008/025557

(56) Entgegenhaltungen:
- EP-A- 1 413 653
- EP-A- 1 467 006
- WO-A-2007/064728
- DE-A1- 10 129 116
- DATABASE WPI Week 199402 Derwent Publications Ltd., London, GB; AN 1994-012894 XP002422911 & JP 05 321028 A (TEIJIN LTD) 7. Dezember 1993 (1993-12-07)
- DATABASE WPI Week 199851 Derwent Publications Ltd., London, GB; AN 1998-603577 XP002459912 & JP 10 273866 A (UNITIKA LTD) 13. Oktober 1998 (1998-10-13)

## Beschreibung

Die vorliegende Erfindung betrifft ein Textilprodukt, ein Verfahren zu seiner Herstellung sowie Verwendungen des Textilproduktes.

Gegenstände mit schwer benetzbaren Oberflächen besitzen eine Reihe von interessanten Eigenschaften. Sie bieten Rückständen jeglicher Art kaum Halt und können somit besonders leicht gereinigt werden. Aus der EP 0 772 514 B1 ist beispielsweise bekannt, dass selbstreinigende Oberflächen von Gegenständen durch eine künstliche Oberflächenstruktur aus Erhebungen und Vertiefungen erzeugt werden können, wobei mindestens die Erhebungen aus hydrophoben Polymeren oder haltbar hydrophobierten Materialien bestehen. Zur Herstellung derartiger Oberflächen wird insbesondere das Aufkleben von in Pulverform vorliegenden hydrophoben Polymeren bzw. hydrophobierten Materialien auf die betreffenden Gegenstände vorgeschlagen. Nachteilig hierbei ist, dass die Verwendung von Klebstoffen im industriellen Maßstab häufig problematisch ist.

In neueren Verfahren werden zur Erzeugung von selbstreinigenden Oberflächen hydrophobe Partikel in Form von Dispersionen auf die Oberfläche der betreffenden Gegenstände, insbesondere von Textilwaren, aufgebracht. Nach Entfernung der Dispersionsmittel sind die aufgebrachten Partikel mehr oder weniger fest mit den Gegenständen verbunden und bilden die gewünschte Oberflächentopographie. Beispielsweise sind derartig modifizierte Textilwaren aus der DE 101 18 346 A1 und der DE 101 18 348 A1 bekannt. Allerdings weisen solche Oberflächenstrukturen häufig eine nicht allzu große Beständigkeit auf. So können die oben beschriebenen Oberflächenstrukturen durch insbesondere mehrere Wasch- oder Reinigungsschritte zerstört werden, wodurch die betreffenden Gegenstände ihr gutes Abreinigungsverhalten verlieren.

Demgegenüber werden in der US 2006/0085921 A1 insbesondere Textilstrukturen mit selbstreinigenden Oberflächen offenbart, deren Oberflächenstruktur auf einer verbesserten Anhaftung von hydrophoben Partikeln auf der Oberfläche der Textilstrukturen beruht. Hierzu werden die Textilstrukturen einer Oberflächenmodifikation, insbesondere einer Plasmabehandlung oder einem chemischen Ätzvorgang, unterworfen. Die auf diese Weise angerauhte und gegebenenfalls funktionalisierte Oberfläche der Textilstrukturen erlaubt eine verbesserte Fixierung der hydrophoben Partikel auf der Oberfläche der Textilstrukturen, wodurch insgesamt die Beständigkeit der ausgebildeten Oberflächentopographie erhöht werden kann.

Eine weitere Variante von Polymerfasern mit selbstreinigenden Eigenschaften geht aus der DE 10129116 A1 hervor.

In den letzten Jahren ist ein stetiger Bedarf für leicht reinigbare Gegenstände zu verzeichnen. Dies gilt insbesondere für den Bereich der Textilien.

Die vorliegende Erfindung stellt sich somit die Aufgabe, ein textiles Erzeugnis bereitzustellen, welches aus dem Stand der Technik bekannten Nachteile umgeht und eine insbesondere leicht reinigbare Oberfläche aufweist.

Diese Aufgabe wird gelöst durch ein Textilprodukt, insbesondere ein leicht reinigbares Textilprodukt, auf der Basis von verstreckten Fasern, welche jeweils einen polymeren Faserkern und eine den polymeren Faserkern vollflächig umgebende polymere Ummantelung besitzen, wobei die polymere Ummantelung feinteilige Partikel enthält und die verstreckten Fasern zumindest teilweise an ihrer Oberfläche eine Struktur aufweisen, welche von den feinteiligen Partikeln gebildet ist. Die feinteiligen Partikel sind durch eine Oberflächenätzung zumindest teilweise an der Oberfläche der verstreckten Fasern freigelegt.

Durch die Erfindung werden Textilprodukte mit einer vorzugsweise wenig anschmutzenden und insbesondere leicht abreinigbaren Oberfläche bereitgestellt. Das gute Abreinigungsverhalten der Oberfläche ist auf eine besondere Oberflächenstruktur des erfindungsgemäßen Textilproduktes zurückzuführen, welche von zumindest einem Teil der feinteiligen Partikeln gebildet ist. Die durch die feinteiligen Partikeln gebildete Oberflächenstruktur bietet kaum Benetzungsmöglichkeiten für Stoffe und Flüssigkeiten. Somit ist eine einfache und insbesondere bequeme Reinigung des erfindungsgemäßen Textilproduktes möglich.

In einer bevorzugten Ausführungsform besitzt das erfindungsgemäße Textilprodukt eine Grund- und eine Feinstruktur, wobei die Grundstruktur in geeigneter Weise von den verstreckten Fasern gebildet ist. Die Feinstruktur ist vorzugsweise von den feinteiligen Partikeln gebildet. Durch die Feinstruktur werden lediglich kleine Haftflächen für Stoffe und Flüssigkeiten auf der Oberfläche des erfindungsgemäßen Textilproduktes zur Verfügung gestellt, wodurch die Stärke einer möglichen Anhaftung in vorteilhafter Weise verringert wird.

Bevorzugt bildet der polymere Faserkern und die ihn vollflächig umgebende polymere Ummantelung eine sogenannte Kern-Mantel-Struktur aus. Der polymere Faserkern bewirkt insbesondere die erforderliche Festigkeit der verstreckten Fasern. Die polymere Ummantelung erlaubt in vorteilhafter Weise eine Einbindung der feinteiligen Partikel in die verstreckten Fasern. Darüber hinaus sorgt die polymere Ummantelung für eine gewisse Abriebfestigkeit des erfindungsgemäßen Textilproduktes.

Bei den verstreckten Fasern handelt es sich erfindungsgemäß insbesondere um Einzelfaser, insbesondere um Einzelfilamente oder Stapelfaser. Die Stapelfasern werden regelmäßig durch Ablängen der Einzelfilamente hergestellt.

In einer bevorzugten Ausführungsform handelt es sich bei den verstreckten Fasern jeweils um einen Verbund von Fasern, insbesondere um ein Garn. Beispielsweise kann der Verbund von Fasern aus 20 bis 240 Einzelfilamenten bestehen. Die verstreckten Fasern besitzen vorzugsweise einen Durchmesser zwischen 5 und 50 µm, insbesondere zwischen 10 und 25 µm. Die verstreckten Fasern können erfindungsgemäß eine Festigkeit > 30 cN/tex, insbesondere > 35 cN/tex, bezogen auf einen Titer von 5 bis 350 tex, insbesondere bezogen auf einen Titer von 5 bis 150 tex, aufweisen.

In einer weiteren Ausführungsform sind die feinteiligen Partikel zumindest teilweise vollständig in die polymere Ummantelung eingebettet. Erfindungsgemäß können die feinteiligen Partikel insbesondere mehrlagig in die polymere Ummantelung eingebettet sein.

Die feinteiligen Partikel besitzen vorzugsweise eine rauhe Oberfläche. Eine rauhe Oberfläche ist insbesondere für eine bessere Einbettung der feinteiligen Partikel in die polymere Ummantelung von Vorteil. Bevorzugt weisen die feinteiligen Partikel selbst eine Strukturierung, insbesondere eine Nanostrukturierung, auf. Dies trägt zu einer weiteren Verfeinerung der Oberflächenstruktur des erfindungsgemäßen Textilproduktes bei. Die feinteiligen Partikel sind insbesondere mechanisch stabil. Weiterhin können die feinteiligen Partikel scharfkantig ausgebildet sein. Bei den feinteiligen Partikeln kann es sich insbesondere um umweltbeständige Partikel handeln. Erfindungsgemäß ist es bevorzugt, dass die feinteiligen Partikel porös, insbesondere nanoporös, sind.

Bei den feinteiligen Partikeln kann es sich erfindungsgemäß um sphärisch geformte Partikel handeln. Die Partikel können insbesondere in Form von Aggregaten vorliegen. Vorzugsweise besitzen die feinteiligen Partikel einen Durchmesser zwischen 100 nm und 1 µm, insbesondere zwischen 300 nm und 600 nm. In einer weiteren Ausführungsform beträgt der Anteil der feinteiligen Partikel in der polymeren Ummantelung 15 bis 70 Vol.-%, insbesondere 20 bis 60 Vol.-%, vorzugsweise 35 bis 45 Vol.-%.

In einer weiteren Ausführungsform weisen die feinteiligen Partikel eine längliche Ausdehnung (Dimension) auf. Vorzugsweise weisen die feinteiligen Partikel ein sogenanntes Aspektverhältnis (Tiefe bzw. Höhe zur kleinsten lateralen Ausdehnung) von 1:2 bis 1:10 auf. Die feinteiligen Partikel weisen bevorzugt eine Längsachse auf, welche orthogonal zur Längsachse der verstreckten Fasern ausgerichtet ist.

Die feinteiligen Partikel können in einer weitergehenden Ausführungsform in Form von Agglomeraten vorliegen. In dieser Ausführungsform stellen die Agglomerate die wirksame Größenordnung dar. Alternativ oder in Kombination kann es erfindungsgemäß vorgesehen sein, dass die feinteiligen Partikel als einzelne Partikel, d.h. agglomeratfrei, vorliegen. Die Partikel können zudem anorganisch und/oder organisch modifiziert sein.

In einer besonders bevorzugten Ausführungsform sind die feinteiligen Partikel aus mineralischen Materialien gebildet. Bei den mineralischen Materialien kann es sich insbesondere um Bariumsulfat, Siliziumdioxid und/oder Calciumcarbonat handeln. Weiterhin kann es sich bei den feinteiligen Partikeln um Keramiken, insbesondere um oxidische Keramiken, handeln.

In einer weiteren Ausführungsform sind die feinteiligen Partikel aus Metallen, beispielsweise aus Silber, oder Metalloxiden, insbesondere aus Titandioxid, Zinkoxid, Indium-Zinn-Oxid oder Aluminiumoxid, gebildet.

In einer weiteren Ausführungsform sind die feinteiligen Partikel aus Polymeren gebildet. Bei den Polymeren kann es sich insbesondere um Hybridpolymere, beispielsweise um sogenannte ORMOCER®e, handeln. Die ORMOCER®e sind anorganisch-organische Hybridpolymere, welche sowohl Eigenschaften anorganischer als auch organischer Materialien aufweisen.

In einer bevorzugten Ausführungsform sind die feinteiligen Partikel aus hydrophoben Materialien, insbesondere aus hydrophoben Polymeren, gebildet. In diesem Fall sind die hydrophoben feinteiligen Partikel an den Oberflächen der verstreckten Fasern zumindest teilweise freigelegt. Bei den hydrophoben Materialien kann es sich insbesondere um Fluorpolymere, vorzugsweise um Fluorcopolymere, handeln.

In einer weiteren Ausführungsform sind die feinteiligen Partikel ausgewählt aus der Gruppe, umfassend Silikate, Kieselsäuren, Kieselgur und/oder Pigmente. Als Kieselsäuren kommen insbesondere pyrogene Kieselsäuren oder sogenannte Fällungskieselsäuren in Betracht.

Erfindungsgemäß können die feinteiligen Partikel weiterhin aus organischen Stoffen gebildet sein. Im Falle der organischen Stoffe handelt es sich zweckmäßigerweise um Verbindungen, welche unter den Bedingungen einer textilen Weiterverarbeitung der verstreckten Fasern und insbesondere gegenüber Wasch- und Reinigungsschritten stabil sind.

Als Materialien für den polymeren Faserkern kommen grundsätzlich alle spinnbaren Materialien in Betracht. Die Materialien zur Herstellung des polymeren Faserkerns können insbesondere schmelz-, gel- oder lösungsspinnbar sein. Weiterhin können für die Herstellung des polymeren Faserkerns trockenspinnbare Materialien verwendet werden.

Der polymere Faserkern ist vorzugsweise aus synthetischen Polymeren, insbesondere aus synthetischen Copolymeren, gebildet. Die Polymere können beliebiger Natur sein. Bevorzugt handelt es sich bei den Polymeren um thermoplastische Polymere. Beispiele für erfindungsgemäß in Frage kommende Polymere sind Polyester, Polyamide, Polyetherketone, Polyolefine und Fluorpolymere. Als Polyolefine kommen insbesondere Polyethylen, Polypropylen und/oder Polyacrylnitril in Betracht. Weiterhin kann es sich bei den Polyolefinen insbesondere um Hochmodulpolyethylen handeln. Die Verwendung von Hochmodulpolyethylen ist im Falle eines Gelspinnprozesses besonders bevorzugt. Bei den Polyestern handelt es sich vorzugsweise um Polyalkylterephthalate, insbesondere um Polyethylenterephthalat und/oder Polybutylenterephthalat. Bei den Polyamiden kann es sich um aliphatische und/oder um aromatische Polyamide (sogenannte Aramide) handeln. Als Polyamide kommen insbesondere Polycaprolactam, Poly-Hexamethylen-1,6-Diamin-Adipinsäurediamid, Poly-Hexamethylen-1,6-Diamin-Sebacinsäurediamid, Poly-Hexa-methylen-1,6-Diamin-Terephthalsäurediamid, Poly-Hexamethylen-1,6-Diamin-Isophthalsäurediamid, Poly-Phenylen-1,4-Diamin-Terephthal-säurediamid und/oder Poly-Phenylen-1,4-Diamin-Isophthalsäurediamid in Betracht. Bei den Fluorpolymeren kann es sich insbesondere um Polyvinylidendifluorid handeln. Die Fluorpolymere können insbesondere perfluoriert sein. Vorzugsweise handelt es sich bei den Fluorpolymeren um Polymere auf der Basis von mindestens einem Monomer aus der Gruppe Tetrafluorethylen, Hexafluorpropylen und Perfluorvinylether.

Weiterhin kommen als geeignete Materialien für den polymeren Faserkern natürliche Polymere oder von natürlichen Polymeren abgeleitete Polymere in Betracht. Beispielsweise kann der polymere Faserkern aus Viskose gebildet sein.

Die polymere Ummantelung ist vorzugsweise aus einem anderen Material als der polymere Faserkern gebildet. Das Material der polymeren Ummantelung ist vorzugsweise im nicht gestreckten Zustand dehnbarer als das Material des polymeren Faserkerns. Als Materialien für die polymere Ummantelung kommen insbesondere Polyolefine, Polyester, Polyamide oder Fluorpolymere in Betracht, wobei Polyester besonders bevorzugt sind. Bei den Polyestern handelt es sich insbesondere um Polyethylen- und/oder Polybutylenterephthalat, vorzugsweise um Polybutylenterephthalat. Bezüglich weiterer Einzelheiten zu den in Frage kommenden Polymeren wird auf die bisherige Beschreibung Bezug genommen, insbesondere auf die zur Herstellung des polymeren Faserkerns beschriebenen Polymere.

In einer bevorzugten Ausführungsform ist der polymere Faserkern aus Polyethylenterephthalat (PET) und die polymere Ummantelung aus Polybutylenterephthalat (PBT) gebildet.

Erfindungsgemäß kann es auch vorgesehen sein, dass die polymere Ummantelung und der polymere Faserkern aus dem gleichen Material gebildet sind.

In einer weiteren Ausführungsform beträgt der Anteil der polymeren Ummantelung in den verstreckten Fasern 15 bis 35 Vol-%, insbesondere 20 bis 30 Vol-%.

In einer bevorzugten Ausführungsform ist das erfindungsgemäße Textilprodukt an seiner Oberfläche zumindest teilweise hydrophob. Erfindungsgemäß kann das Textilprodukt an seiner Oberfläche zumindest teilweise eine hydrophobe Beschichtung aufweisen. Die Schichtdicke der hydrophoben Beschichtung kann insbesondere bis zu 200 nm betragen. Vorzugsweise liegt die Schichtdicke zwischen 50 nm und 100 nm. Die hydrophobe Beschichtung ist bevorzugt aus mindestens einer Verbindung aus der Gruppe, umfassend Alkylsilane, Fluoralkylsilane, Disilazane, Silikone, silikonbasierte Substanzen, Wachse und Paraffine, gebildet. Bei der hydrophoben Beschichtung kann es sich weiterhin um eine permante oder reaktivierbare Beschichtung handeln. Auf diese Weise können die Anhaftungsmöglichkeiten für Stoffe und Flüssigkeiten auf der Oberfläche des Textilproduktes zusätzlich verringert werden. Dies verbessert mit besonderem Vorteil das Abreinigungsverhalten des erfindungsgemäßen Textilproduktes.

Bei dem Textilprodukt kann es sich erfindungsgemäß weiterhin um ein eindimensionales Textilgebilde, insbesondere um eine Faser, handeln. Bevorzugt handelt es sich bei dem Textilprodukt um ein Garn. Das erfindungsgemäße Textilprodukt kann beispielsweise als Faden, Schnur oder Seil ausgebildet sein.

In einer besonders bevorzugten Ausführungsform handelt es sich bei dem erfindungsgemäßen Textilprodukt um ein mindestens zweidimensionales Textilgebilde. Vorzugsweise ist das Textilprodukt eine flächige Textilware. Bei dem Textilprodukt kann es sich insbesondere um Maschenwaren, Gewebe, Vliese oder Gelege handeln. Als Maschenwaren kommen bevorzugt Gewirke und Gestricke in Betracht. Die Gewebe können insbesondere eine Atlas-, Köper- oder Leinwandbindung aufweisen.

In einer weiteren Ausführungsform handelt es sich bei dem erfindungsgemäßen Textilprodukt um Kleidung, ein medizintechnisches Textil, ein Heimtextil, ein Interieur-Textil, ein semi-technisches Textil oder ein technisches Textil. Als Interieur-Textil kommen vor allem Textilien für die Innenausstattung von Transport-, Beförderungs- und Verkehrsmittel in Betracht, beispielsweise von Kraftfahrzeugen, Flugzeugen und der Bahn. Bei den Interieur-Textilien handelt es sich insbesondere um Sitzbezüge, Seitenverkleidungen und Himmel. Als bevorzugte technische Textilien kommen insbesondere Filter, Membranen, Markisen, Tapeten, Laminate und Planen in Betracht.

Die vorliegende Erfindung betrifft weiterhin ein Verfahren zur Herstellung eines Textilproduktes, insbesondere eines leicht reinigbaren Textilproduktes, umfassend die Schritte
- Ummantelung eines Faserkernpolymers mit einem mit feinteiligen Partikeln versehenen Ummantelungspolymer unter Ausbildung von ummantelten Fasern,
- Verstreckung der ummantelten Fasern,
- textile Verarbeitung der verstreckten Fasern unter Ausbildung eines mindestens zweidimensionalen Textilproduktes,
- Oberflächenätzung des Textilproduktes unter mindestens teilweiser Freilegung der Struktur der Partikel an der Oberfläche des Textilproduktes.

Grundsätzlich können verschiedene Techniken verwendet werden, um das Ummantelungspolymer mit den Partikeln zu versehen. Gewöhnlich werden die Partikel in das Ummantelungspolymer eingearbeitet. In einer bevorzugten Ausführungsform wird die Herstellung des mit den Partikeln versehenen Ummantelungspolymers durch eine Compoundierung vorgenommen. Hierbei werden die Partikel dem Ummantelungspolymer unter Bildung eines sogenannten Compounds beigemischt. Die Compoundierung wird üblicherweise in einem Rührwerk durchgeführt, In einer weiteren Ausführungsform erfolgt die Herstellung des mit den Partikeln versehenen Ummantelungspolymers in einem Masterbatchverfahren. Zur Herstellung eines Masterbatches wird eine konzentrierte, insbesondere hochkonzentrierte, Mischung aus dem Ummantelungspolymer und den Partikeln erzeugt. Zur Ummantelung des Faserkernpolymers wird der Masterbatch gewöhnlich verdünnt. Weiterhin kann es erfindungsgemäß vorgesehen sein, dass das Ummantelungspolymer bei seiner Synthese mit den Partikeln versehen wird. Das auf diese Weise versehene Ummantelungspolymer kann insbesondere als Granulat bereitgestellt werden.

Die Ummantelung des Faserkernpolymers mit dem Ummantelungspolymer erfolgt zweckmäßigerweise derart, dass das Ummantelungspolymer an den Außenumfang des Faserkernpolymers herangeführt wird, solange das Faserkernpolymer noch weich ist. Vorzugsweise erfolgt die Ummantelung des Faserkernpolymers durch Ausspinnen, insbesondere durch Coextrusion, des Faserkernpolymers und des mit feinteiligen Partikeln versehenen Ummantelungspolymers. Die Ummantelung des Faserkernpolymers kann vor oder nach dessen Austritt aus einer Spinndüse erfolgen, wobei die Ummantelung des polymeren Faserkerns vor dessen Austritt aus der Spinndüse bevorzugt ist. Die Spinndüsen können beispielsweise einen Durchmesser von ca. 250 µm aufweisen. Als Spinndüsen können insbesondere profilierte Spinndüsen verwendet werden.

In einer bevorzugten Ausführungsform werden die ummantelten Fasern vor der Verstreckung zu einem Verbund von Fasern, insbesondere zu einem Garn, verarbeitet. Vorzugsweise werden die ummantelten Fasern als Verbund von Fasern ausgesponnen. Der ausgesponnene Verbund von Fasern wird regelmäßig zur Herstellung von Maschenwaren und Geweben verwendet. Weiterhin können die ummantelten Fasern als Einzel- bzw. Monofilamente ausgesponnen werden. Das Ausspinnen von Einzelfilamenten wird zweckmäßiger Weise zur Herstellung von Vliesen und Gelegen durchgeführt.

Die Verstreckung der ummantelten Fasern kann auf der Basis von Einzelfilamenten oder Garnen durchgeführt werden. Vorzugsweise werden Garne verstreckt. Die Verstreckung der ummantelten Fasern kann erfindungsgemäß in einem einstufigen Spinnprozess erfolgen. Unter einem einstufigen Spinnprozess wird die direkte Verstreckung von Fasern an der Spinnmaschine verstanden. Beispielsweise werden im direkten Spinnprozess der FDY (Fully Drawn Yarn) und der HOY (Highly Oriented Yarn) hergestellt. In einer anderen Ausführungsform kann die Verstreckung der ummantelten Fasern in einem zweistufigen Herstellungsprozess durchgeführt werden. In diesem Fall werden die ummantelten Fasern nach dem Spinnen in einer separaten Verfahrenstufe verstreckt. Beispiele für derartige zweistufige Herstellungsprozesse sind der POY-Prozess (Partially Oriented Yarn-Prozess), MOY-Prozess (Medium Oriented Yarn-Prozess) und der LOY-Prozess (Low Oriented Yarn-Prozess).

In einer weiteren Ausführungsform können die verstreckten Fasern texturiert werden.

In einer weiteren Ausführungsform wird der aus den verstreckten Fasern hergestellte Verbund von Fasern vor der textilen Verarbeitung zu dem mindestens zweidimensionalen Textilprodukt einer Beschlichtung unterworfen. Durch die Beschlichtung werden glatte Faseroberflächen erzeugt. Dies geschieht vorzugsweise durch Auftrag eines geeigneten Beschlichtungsmaterials. Dies dient einer Verbesserung der weiteren Verarbeitbarkeit der verstreckten Fasern.

Die Oberflächenätzung wird vorzugsweise an dem Textilprodukt durchgeführt, welches nach der textilen Verarbeitung der verstreckten Fasern erhalten wird. Durch die Oberflächenätzung werden die feinteiligen Partikel zumindest teilweise an der Oberfläche der verstreckten Fasern freigelegt. Die Oberflächenätzung wird vorzugsweise derart durchgeführt, dass nur ein Teil der Partikeloberflächen freigelegt wird. Bevorzugt werden 20 bis 80 %, insbesondere 30 bis 60 %, der jeweiligen Partikeloberflächen durch die Oberflächenätzung freigelegt. Somit wird in besonders vorteilhafter Weise eine feine Oberflächentopographie des Textilproduktes durch den Ätzvorgang erzeugt.

In einer bevorzugten Ausführungsform wird nur ein Teil der Fasern des Textilproduktes einer Oberflächenätzung unterworfen. Erfindungsgemäß kann es insbesondere vorgesehen sein, dass die Faseroberflächen nur teilweise angeätzt werden. Vorzugsweise werden nur bestimmte Oberflächen, insbesondere die Außen- oder Gebrauchsoberflächen, des Textilproduktes einer Oberflächenätzung unterworfen.

In einer weiteren bevorzugten Ausführungsform wird die Oberflächenätzung des mindestens zweidimensionalen Textilproduktes durch eine Plasmabehandlung vorgenommen. Die Oberflächenätzung des mindestens zweidimensionalen Textilproduktes kann erfindungsgemäß mittels einer Mikrowellen-Plasma-Behandlung vorgenommen werden. Vorzugsweise wird die Oberflächenätzung des mindestens zweidimensionalen Textilproduktes mit einer Niederdruckplasmabehandlung durchgeführt. Alternativ oder in Kombination kann die Oberflächenätzung bei Atmosphärendruck als sogenannte Atmosphären-Plasma-Behandlung durchgeführt werden. Zur Erzeugung eines Atmosphärendruckplasmas kann anstelle von Luft auch ein geeignetes Inert- oder Prozessgas, beispielsweise Sauerstoff, verwendet werden.

Erfindungsgemäß kann es weiterhin vorgesehen sein, dass das Textilprodukt zur Oberflächenätzung einer Corona-Behandlung, beispielsweise unter Luftatmosphäre, oder einer dielektrischen Barriereentladung unterworfen wird.

In einer weiteren bevorzugten Ausführungsform wird das mindestens zweidimensionale Textilprodukt einer chemischen Oberflächenätzung unterworfen. Die chemische Oberflächenätzung wird vorzugsweise naßchemisch durchgeführt. Dies kann insbesondere unter Verwendung von Säuren oder Basen durchgeführt werden. Als Säuren kommen beispielsweise Methansäure oder Trifluoressigsäure in Betracht. Als geeignete Basen finden bevorzugt Alkalilaugen Verwendung. Erfindungsgemäß ist es insbesondere vorgesehen, dass die Basen als alkoholische Lösungen vorliegen. So kann die Oberflächenätzung des mindestens zweidimensionalen Textilproduktes unter Verwendung einer ethanolischen Kaliumhydroxidlösung durchgeführt werden.

Als weitere Methoden zur Durchführung einer Oberflächenätzung des mindestens zweidimensionalen Textilproduktes kommen Laserabtrag, Anlösen mit geeigneten Lösungsmitteln sowie thermische Verfahren in Betracht. Beispielsweise kann ein thermischer Ätzvorgang durch eine IR-Bestrahlung (Infrarot-Bestrahlung) des mindestens zweidimensionalen Textilproduktes vorgenommen werden.

In einer weitergehenden Ausführungsform wird das mindestens zweidimensionale Textilprodukt nach der Oberflächenätzung zumindest teilweise an seiner Oberfläche hydrophob beschichtet. Erfindungsgemäß ist es weiterhin insbesondere vorgesehen, dass die hydrophobe Beschichtung des Textilproduktes nur an bestimmten Oberflächen, insbesondere an den Außen- oder Gebrauchsoberflächen, des Textilproduktes vorgenommen wird. Zur hydrophoben Beschichtung wird das Textilprodukt vorzugsweise mit einer Dispersion behandelt, welche hydrophobe Materialien enthält. Als Dispersionen werden insbesondere wässrige Dispersionen eingesetzt. Bezüglich der für die Hydrophobierung des Textiiproduktes in Frage kommenden Materialien wird auf die bisherige Beschreibung Bezug genommen.

In einer weiteren Ausführungsform wird das mindestens zweidimensionale Textilprodukt einer Konfektionierung unterworfen. Die Konfektionierung kann beispielsweise vor der Oberflächenätzung des Textilproduktes vorgenommen werden. Erfindungsgemäß ist es ebenso möglich, dass das Textilprodukt nach seiner Oberflächenätzung, insbesondere nach seiner hydrophoben Ausstattung, konfektioniert wird.

Die vorliegende Erfindung betrifft außerdem die Verwendung des erfindungsgemäßen Textilproduktes zur Herstellung von textilen Gegenständen. Bei den textilen Gegenständen handelt es sich insbesondere um Kleidung, medizintechnische Textilien, Heimtextilien, Interieur-Textilien, semi-technische Textilien und/oder technische Textilien. Als bevorzugte textile Gegenstände kommen insbesondere Filter, Membranen, Laminate, Markisen, Tapeten, Sitzbezüge und/oder Planen in Betracht. Bezüglich weiterer Merkmale und Einzelheiten wird auf die bisherige Beschreibung Bezug genommen.

Weitere Merkmale und Einzelheiten der Erfindung ergeben sich aus der nachfolgenden Figurenbeschreibung sowie aus dem Beispiel. Dabei können die einzelnen Merkmale jeweils für sich alleine oder zu mehreren in Kombination miteinander verwirklicht sein.

### Figurenbeschreibung

Figur 1 zeigt graphisch das Abreinigungsverhalten von verschiedenen Gewebestücken gegenüber Fluoreszenzpartikeln. Die untersuchten Gewebestücke beruhten auf textil verarbeiteten Garnen, welche überwiegend eine Kern-Mantel-Struktur aufwiesen, wobei der Mantel zum Teil Bariumsulfat-Partikel enthielt. Die Gewebestücke wurden zum Teil einer Oberflächenätzung durch eine Niederdruckplasmabehandlung unterworfen.

Auf der Ordinate ist die erzielte Abreinigung in [%] wiedergegeben. Auf der Abszisse sind die im Hinblick auf ihr Abreinigungsverhalten getesteten Gewebestücke aufgeführt, wobei die dort angegebenen Abkürzungen die folgenden Bedeutungen haben:

| | |
|---|---|
| S 0-O: | an seiner Oberseite unbehandeltes Gewebestück auf der Basis von Garnen mit einer Kern-Mantel-Struktur und Bariumsulfat im Mantel, |

| | |
|---|---|
| O 300: | an seiner Oberseite behandeltes Gewebestück (Behandlungsstärke 300 W) auf der Basis von Garnen mit einer Kern-Mantel-Struktur und Bariumsulfat im Mantel, |
| O 450: | an seiner Oberseite behandeltes Gewebestück (Behandlungsstärke 450 W) auf der Basis von Garnen mit einer Kern-Mantel-Struktur und Bariumsulfat im Mantel, |
| S 0-U: | an seiner Unterseite unbehandeltes Gewebestück auf der Basis von Garnen mit einer Kern-Mantel-Struktur und Bariumsulfat im Mantel, |
| U 300: | an seiner Unterseite behandeltes Gewebestück (Behandlungsstärke 300 W) auf der Basis von Garnen mit einer Kern-Mantel-Struktur und Bariumsulfat im Mantel, |
| U 450: | an seiner Unterseite behandeltes Gewebestück (Behandlungsstärke 450 W) auf der Basis von Garnen mit einer Kern-Mantel-Struktur und Bariumsulfat im Mantel, |
| W 0: | unbehandeltes Gewebestück auf der Basis von reinen PET-Garnen, |
| W 300: | an seiner Oberseite behandeltes Gewebestück (Behandlungsstärke 300 W) auf der Basis von reinen PET-Garnen. |

Die Kern-Mantel-Struktur von S 0-O O 450, S 0-U, U 300 und U 450 wies den folgenden Aufbau auf:
Der Kern bestand aus einem Standard PET (RT39, KoSa) und der Mantel aus einem Co-Polyester aus Polyethylenterephthalat und Polybutylenterepththalat (Griltex D1655E, EMS-Chemie).

Die Graphik zeigt, dass die Gewebestücke, deren Garne Bariumsulfat-Partikel enthielten, nach der Plasmabehandlung ein gegenüber den anderen untersuchten Gewebestücken deutlich besseres Abreinigungsverhalten gegenüber den Fluoreszenzpartikeln aufwiesen (zweiter, dritter, fünfter und sechster Balken von links).

Demgegenüber wiesen unbehandelte Gewebestücke, deren Garne Bariumsulfat-Partikel enthielten, ein vergleichsweise schlechtes Abreinigungsverhalten auf (erster und vierter Balken von links). Ebenfalls ein schlechtes Abreinigungsverhalten zeigten Gewebestücke auf der Basis von reinen PET-Garnen, und zwar unabhängig davon, ob die betreffenden Gewebestücke zuvor einer Plasmabehandlung unterworfen wurden oder nicht (zweiter und erster Balken von rechts).

### Beispiel 1: Herstellung eines Gewebestücks

Ein Co-Polyester Griltex D1655E (Co-Polyester aus Polyethylenterephthalat (PET) und Polybutylenterepththalat (PBT), EMS-Chemie) wurde mit Bariumsulfat gefüllt, so dass der Anteil an Bariumsulfat im Co-Polyester 50 Vol-% betrug. Zusammen mit einem Standard PET (RT39, KoSa) wurde das Mantelpolymer zu einer Kern-Mantel-Faser mit 36 Einzelfilamenten bei für Polyester üblichen Temperaturen ausgesponnen. Die Verhältnisse der Spinnpumpen wurden so eingestellt, dass das Verhältnis Mantel zu Kern 30:70 betrug. Die POY-Faser wurde dreifach verstreckt und beschlichtet, um als Schuss in Gewebe eingetragen zu werden. Das Gewebe wurde an einer 1,7 m Greiferwebermaschine hergestellt. Als Kette wurde ein ungefülltes Polyestergarn mit vergleichbarem Titer eingesetzt. Damit an der Warenoberseite vorwiegend die neue textile Faser erscheint, wurde ein 5:1 Atlasgewebe hergestellt. Anschließend wurde ein DIN A4 Seiten großes Gewebestück mit NiederdruckPlasma bei einer Leistung von ca. 450 W während 30 Minuten unter einer Sauerstoffatmosphäre (80 Pascal) behandelt, so dass das Mantelpolymer teilweise weggeätzt wurde und die Bariumsulfatpartikel partiell an der Oberfläche des Gewebestückes freigelegt wurden. Schließlich wurde das Gewebe mit einer handelsüblichen Fluorcarbonausrüstung (Pluvioperl) behandelt.

### Beispiel 2: Messung des dynamischen Abrollwinkels

Die Messung des dynamischen Abrollwinkels kann als Kriterium für die Hydrophobie und insbesondere für das Abreinigungsverhalten einer Oberfläche herangezogen werden. Je niedriger der dynamische Abrollwinkel ist, desto stärker ist die Hydrophobie bzw. desto besser ist das Abreinigungsverhalten der Oberfläche.

Im vorliegenden Fall wurden drei unterschiedliche Gewebestücke auf der Basis von Polybutylenterephthalat-Garnen (PBT-Garne) bezüglich des dynamischen Abrollwinkels untersucht. Alle untersuchten Gewebestücke waren durch Fluorcarbone hydrophob beschichtet. Die PBT-Garne zweier Gewebestücke enthielten zusätzlich Bariumsulfat-Partikel, wobei in einem Fall die Oberfläche des Gewebestückes vor der hydrophoben Beschichtung zusätzlich durch eine Plasma-Behandlung angeätzt wurde.

Die Messungen ergaben folgendes Ergebnis:

| Gewebe | Abrollwinkel |
|---|---|
| PBT-Garn (1) | > 20 ° |
| PBT-Garn mit BaSO₄ (2) | ca. 14 |
| PBT-Garn mit BaSO₄, angeätzt (3) | ca. 5 ° |

Die Ergebnisse verdeutlichen, dass das angeätzte Gewebestück (3) den kleinsten dynamischen Abrollwinkel und damit das beste Abreinigungsverhalten aufweist.

## Patentansprüche

1. Textilprodukt, insbesondere leicht reinigbares Textilprodukt, auf der Basis von verstreckten Fasern, welche jeweils einen polymeren Faserkern und eine den polymeren Faserkern vollflächig umgebende polymere Ummantelung besitzen, wobei die polymere Ummantelung feinteilige Partikel enthält und die verstreckten Fasern zumindest teilweise an ihrer Oberfläche eine Struktur aufweisen, die von den feinteiligen Partikeln gebildet ist, **dadurch gekennzeichnet, dass** die feinteiligen Partikel durch eine Oberflächenätzung zumindest teilweise an der Oberfläche der verstreckten Fasern freigelegt sind.

2. Textilprodukt nach Anspruch 1, **dadurch gekennzeichnet, dass** das Textilprodukt eine Grund- und eine Feinstruktur besitzt.

3. Textilprodukt nach Anspruch 2, **dadurch gekennzeichnet, dass** die Grundstruktur von den verstreckten Fasern gebildet ist.

4. Textilprodukt nach Anspruch 2 oder 3, **dadurch gekennzeichnet, dass** die Feinstruktur von den feinteiligen Partikeln gebildet ist.

5. Textilprodukt nach einem der vorhergehenden Ansprüche, **dadurch gekennzeichnet, dass** der Anteil der feinteiligen Partikel in der polymeren Ummantelung 15 bis 70 Vol.-%, insbesondere 20 bis 60 Vol.-%, vorzugsweise 35 bis 45 Vol.-%, beträgt.

6. Textilprodukt nach einem der vorhergehenden Ansprüche, **dadurch gekennzeichnet, dass** die feinteiligen Partikel aus mineralischen Materialien, insbesondere aus Bariumsulfat, Siliziumdioxid und/oder Calciumcarbonat, aus Keramiken, insbesondere aus oxidischen Keramiken, Metallen oder Metalloxiden, insbesondere aus Titanoxid oder Aluminiumoxid, und/oder Polymeren, gebildet sind.

7. Textilprodukt nach einem der vorhergehenden Ansprüche, **dadurch gekennzeichnet, dass** die feinteiligen Partikel aus hydrophoben Materialien, insbesondere aus hydrophoben Polymeren, gebildet sind.

8. Textilprodukt nach einem der vorhergehenden Ansprüche, **dadurch gekennzeichnet, dass** der polymere Faserkern jeweils aus synthetischen Polymeren, insbesondere aus der Gruppe, umfassend Polyester, Polyamid, Polyetherketone, Polyolefine und Fluorpolymere, gebildet ist.

9. Textilprodukt nach einem der vorhergehenden Ansprüche, **dadurch gekennzeichnet, dass** das Material der polymeren Ummantelung im unverstreckten Zustand dehnbarer als das Material des polymeren Faserkerns ist.

10. Textilprodukt nach einem der vorhergehenden Ansprüche, **dadurch gekennzeichnet, dass** die polymere Ummantelung aus synthetischen Polymeren, insbesondere aus der Gruppe, umfassend Polyolefine, Polyester, Polyamide und Fluorpolymere, gebildet ist.

11. Textilprodukt nach einem der vorhergehenden Ansprüche, **dadurch gekennzeichnet, dass** der Anteil der polymeren Ummantelung in den verstreckten Fasern jeweils 15 bis 35 Vol.-%, insbesondere 20 bis 30 Vol.-%, beträgt.

12. Textilprodukt nach einem der vorhergehenden Ansprüche, **dadurch gekennzeichnet, dass** das Textilprodukt an seiner Oberfläche zumindest teilweise hydrophob ist.

13. Textilprodukt nach einem der vorhergehenden Ansprüche, **dadurch gekennzeichnet, dass** das Textilprodukt an seiner Oberfläche zumindest teilweise eine hydrophobe Beschichtung aufweist, insbesondere mit einer Schichtdicke zwischen 50 nm und 200 nm, vorzugsweise zwischen 50 nm und 100 nm.

14. Textilprodukt nach Anspruch 13, **dadurch gekennzeichnet, dass** die hydrophobe Beschichtung aus Fluorkohlenwasserstoffen, insbesondere aus Fluorkohlenwasserstoffcopolymeren, gebildet ist.

15. Verfahren zur Herstellung eines Textilproduktes, insbesondere eines leicht reinigbaren Textilproduktes, insbesondere nach einem der vorhergehenden Ansprüche, umfassend die Schritte:
- Ummantelung eines Faserkernpolymers mit einem mit feinteiligen Partikeln versehenen Ummantelungspolymer unter Ausbildung von ummantelten Fasern,
- Verstreckung der ummantelten Fasern,
- textile Verarbeitung der verstreckten Fasern unter Ausbildung eines mindestens zweidimensionalen Textilproduktes,
- Oberflächenätzung des Textilproduktes unter mindestens teilweiser Freilegung der Struktur der Partikel an der Oberfläche des Textilproduktes.

16. Verfahren nach Anspruch 15, **dadurch gekennzeichnet, dass** das mindestens zweidimensionale Textilprodukt nach der Oberflächenätzung zumindest teilweise an seiner Oberfläche hydrophob beschichtet wird.

17. Verwendung eines Textilproduktes nach einem der Ansprüche 1 bis 14 zur Herstellung von textilen Gegenständen, insbesondere von Kleidung, medizintechnischen Textilien, Heimtextilien, Interieur-Textilien, semitechnischen Textilien und/oder technischen Textilien.

## Claims

1. Textile product, in particular easy to clean textile product, based on drawn fibres each having a polymer fibre core and a polymer sheath surrounding the entire surface of the polymer fibre core, the polymer sheath including fine particles and the drawn fibres having a structure composed of the fine particles at least on part of their surface, **characterized in that** the fine particles are exposed at least partially on the surface of the drawn fibres by surface etching.

2. Textile product according to claim 1, **characterized in that** the textile product has a basic structure and a fine structure.

3. Textile product according to claim 2, **characterized in that** the basic structure is composed of the drawn fibres.

4. Textile product according to claim 2 or 3, **characterized in that** the fine structure is composed of the fine particles.

5. Textile product according to any of the preceding claims, **characterized in that** the proportion of fine particles in the polymer sheath is 15 to 70 % by volume, in particular 20 to 60 % by volume, preferred 35 to 45 % by volume.

6. Textile product according to any of the preceding claims, **characterized in that** the fine particles are composed of mineral materials, in particular barium sulphate, silicon dioxide and/or calcium carbonate, of ceramics, in particular oxide ceramics, metals or metal oxides, in particular titanium oxide or aluminium oxide, and/or polymers.

7. Textile product according to any of the preceding claims, **characterized in that** the fine particles are composed of hydrophobic materials, in particular hydrophobic polymers.

8. Textile product according to any of the preceding claims, **characterized in that** the polymer fibre core in each case is composed of synthetic polymers, in particular of the group consisting of polyesters, polyamides, polyetherketones, polyolefins, and fluoropolymers.

9. Textile product according to any of the preceding claims, **characterized in that** the material of the polymer sheath in the non-drawn condition is more expandable than the material of the polymer fibre core.

10. Textile product according to any of the preceding claims, **characterized in that** the polymer sheath is composed of synthetic polymers, in particular of the group consisting of polyolefins, polyesters, polyamides, and fluoropolymers.

11. Textile product according to any of the preceding claims, **characterized in that** the proportion of the polymer sheath in the drawn fibres is in each case 15 to 35 % by volume, in particular 20 to 30 % by volume.

12. Textile product according to any of the preceding claims, **characterized in that** the textile product is at least partially hydrophobic on its surface.

13. Textile product according to any of the preceding claims, **characterized in that** the textile product is provided with a hydrophobic coating on at least part of its surface, in particular having a coating thickness from 50 nm to 200 nm, preferred from 50 nm to 100 nm.

14. Textile product according to claim 13, **characterized in that** the hydrophobic coating is composed of fluorohydrocarbons, in particular fluorohydrocarbon copolymers.

15. Method for production of a textile product, in particular an easy to clean textile product, in particular according to any of the preceding claims, comprising the steps:
- sheathing a fibre core polymer using a sheathing polymer including fine particles, thereby preparing sheathed fibres,
- drawing the sheathed fibres,
- textile processing of the drawn fibres, thereby preparing an at least two-dimensional textile product,
- surface etching of the textile product, thereby at least partially exposing the structure of the particles on the surface of the textile product.

16. Method according to claim 15, **characterized in that** the at least two-dimensional textile product is provided with a hydrophobic coating on at least part of its surface, subsequent to the surface etching.

17. Use of a textile product according to any of the claims 1 through 14, for the production of textile articles, in particular of clothing, medical-technical textiles, home textiles, interior equipment textiles, semi-technical textiles, and/or technical textiles.

## Revendications

1. Produit textile, en particulier un produit textile facile à déterger, partant de fibres étirées, chacune ayant un coeur de fibre polymère et une gaine polymère enrobant le coeur de fibre polymère à pleine surface, la gaine polymère contenant particules fines et les fibres étirées présentant une structure composée des particules fines au moins sur part de leur surface, **caractérisé en ce que** les particules fines sont exposées par gravure de la surface au moins sur part de la surface des fibres étirées.

2. Produit textile selon la revendication 1, **caractérisé en ce que** le produit textile a une structure de base et une structure fine.

3. Produit textile selon la revendication 2, **caractérisé en ce que** la structure de base est composée des fibres étirées.

4. Produit textile selon la revendication 2 ou 3, **caractérisé en ce que** la structure fine est composée des particules fines.

5. Produit textile selon l'une quelconque des revendications précédentes, **caractérisé en ce que** la proportion des particules fines dans la gaine polymère est de 15 à 70 % volume, en particulier de 20 à 60 % volume, de préférence de 35 à 45 % volume.

6. Produit textile selon l'une quelconque des revendications précédentes, **caractérisé en ce que** les particules fines sont composées de matières minérales, en particulier sulfate de baryum, dioxyde de silicium et/ou carbonate de calcium, de céramiques, en particulier composées de céramiques oxydiques, métaux ou oxydes métalliques, en particulier dioxyde de titane ou oxyde d'aluminium, et/ou polymères.

7. Produit textile selon l'une quelconque des revendications précédentes, **caractérisé en ce que** les particules fines sont composées de matières hydrophobiques, en particulier de polymères hydrophobiques.

8. Produit textile selon l'une quelconque des revendications précédentes, **caractérisé en ce que** le coeur de fibre polymère est chacun composé de polymères synthétiques, en particulier dans le groupe constitué par polyesters, polyamides, polyéthercétones, polyoléfines et fluoropolymères.

9. Produit textile selon l'une quelconque des revendications précédentes, **caractérisé en ce que** la matière de la gaine polymère dans une condition non-étirée est plus extensible que la matière du coeur de fibre polymère.

10. Produit textile selon l'une quelconque des revendications précédentes, **caractérisé en ce que** la gaine polymère est composée de polymères synthétiques, en particulier dans le groupe constitué par polyoléfines, polyesters, polyamides et fluoropolymères.

11. Produit textile selon l'une quelconque des revendications précédentes, **caractérisé en ce que** la proportion de la gaine polymère dans les fibres étirées est à chaque fois de 15 à 35 % volume, en particulier de 20 à 30 % volume.

12. Produit textile selon l'une quelconque des revendications précédentes, **caractérisé en ce que** le produit textile est au moins partiellement hydrophobique sur son surface.

13. Produit textile selon l'une quelconque des revendications précédentes, **caractérisé en ce que** le produit textile est couvert d'une couche hydrophobique au moins sur part de son surface, en particulier ayant une épaisseur de couche compris entre 50 nm et 200 nm, de préférence compris entre 50 nm et 100 nm.

14. Produit textile selon la revendication 13, **caractérisé en ce que** la couche hydrophobique est composée de fluorocarbures, en particulier copolymères de fluorocarbures.

15. Procédé pour la fabrication d'un produit textile, en particulier un produit textile facile à déterger, en particulier selon l'une quelconque des revendications précédentes, comprenant les étapes consistant à:
- gainer un coeur de fibre polymère par un polymère de gaine contenant particules fines en formant fibres gainées,
- étirer les fibres gainées,
- traitement textile des fibres étirées en formant un produit textile de au moins deux dimensions,
- graver la surface du produit textile en exposant la structure des particules de la surface du produit textile au moins partiellement.

16. Procédé selon la revendication 15, **caractérisé en ce que** le produit textile de au moins deux dimensions est recouvert d'une couche hydrophobique au moins sur part de la surface, subséquent à la gravure de surface.

17. Utilisation d'un produit textile selon l'une quelconque des revendications 1 à 14, pour la fabrication d'articles textiles, en particulier vêtements, textiles médico-techniques, textiles de maison, textiles d'intérieur, textiles semi-techniques et/ou textiles techniques.
